# EUROPÄISCHE PATENTSCHRIFT

(11) **EP 1 957 756 B1**
(45) Veröffentlichungstag und Bekanntmachung des Hinweises auf die Patenterteilung: **04.05.2011**
(21) Anmeldenummer: 06828577.4
(22) Anmeldetag: 30.11.2006
(51) Int. Cl.: F01D 11/12, C23C 4/18

(54) **VERFAHREN ZUM HERSTELLEN EINES EINLAUFBELAGS**
METHOD FOR MANUFACTURING A RUN-IN COATING
PROCEDE DE FABRICATION D'UNE GARNITURE D'ADMISSION

(30) Priorität: 07.12.2005 DE 102005058324
(43) Veröffentlichungstag der Anmeldung: 20.08.2008
(73) Patentinhaber: MTU Aero Engines GmbH, 80995 München (DE)
(72) Erfinder: DÄUBLER, Manfred, A., 85221 Dachau (DE)
(86) Internationale Anmeldenummer: PCT/DE2006/002122
(87) Internationale Veröffentlichungsnummer: WO 2007/065403

(56) Entgegenhaltungen:
- EP-A2- 1 010 861
- GB-A- 2 397 307
- US-A1- 3 713 206
- US-A1- 5 024 884
- US-B1- 6 383 658

## Beschreibung

Die Erfindung betrifft ein Verfahren zum Herstellen eines Einlaufbelags gemäß dem Oberbegriff des Anspruchs 1.

Turbomaschinen, wie zum Beispiel Gasturbinen, umfassen in der Regel mehrere rotierende Laufschaufeln sowie mehrere feststehende Leitschaufeln, wobei die Laufschaufeln zusammen mit einem Rotor rotieren, und wobei die Laufschaufeln sowie die Leitschaufeln von einem feststehenden Gehäuse umschlossen sind. Zur Leistungssteigerung ist es von Bedeutung, alle Komponenten und Subsysteme zu optimieren. Hierzu zählen auch die sogenannten Dichtsysteme. Besonders problematisch ist bei Turbomaschinen die Einhaltung eines minimalen Spalts zwischen den rotierenden Laufschaufeln und dem feststehenden Gehäuse eines Hochdruckverdichters. Bei Hochdruckverdichtern treten nämlich hohe absolute Temperaturen sowie Temperaturengradienten auf, was die Spalthaltung der rotierenden Laufschaufeln zum feststehenden Gehäuse erschwert. Dies liegt unter anderem auch darin begründet, dass bei Verdichterlaufschaufeln auf Deckbänder, wie sie bei Turbinenlaufschaufeln verwendet werden, verzichtet wird.

Wie bereits erwähnt, verfügen Laufschaufeln im Verdichter über kein Deckband. Daher sind Enden bzw. Spitzen der Laufschaufeln beim sogenannten Anstreifen in das feststehende Gehäuse einem direkten Reibkontakt mit dem Gehäuse ausgesetzt. Ein solches Anstreifen der Spitzen der Laufschaufeln in das Gehäuse wird bei Einstellung eines minimalen Radialspalts durch Fertigungstoleranzen hervorgerufen. Da durch den Reibkontakt der Spitzen der Laufschaufeln an denselben Material abgetragen wird, kann sich über den gesamten Umfang von Gehäuse und Rotor eine unerwünschte Spaltvergrößerung einstellen. Um dies zu vermeiden ist es aus dem Stand der Technik bereits bekannt, die Enden bzw. Spitzen der Laufschaufeln mit einem harten Belag oder mit abrasiven Partikeln zu panzern.

Eine andere Möglichkeit, den Verschleiß an den Spitzen der Laufschaufeln zu vermeiden und für eine optimierte Abdichtung zwischen den Enden bzw. Spitzen der Laufschaufeln und dem feststehenden Gehäuse zu sorgen, besteht in der Beschichtung des Gehäuses mit einem sogenannten Einlaufbelag. Bei einem Materialabtrag an einem Einlaufbelag wird der Radialspalt nicht über den gesamten Umfang vergrößert, sondern in der Regel nur sichelförmig. Hierdurch wird ein Leistungsabfall des Triebwerks vermieden. Gehäuse mit einem Einlaufbelag sind aus dem Stand der Technik bekannt. Aus dem Stand der Technik bekannte Einlaufbeläge für Verdichter werden üblicherweise aus einem metallischen Werkstoff hergestellt, der über thermisches Spritzen auf ein statorseitiges Bauteil des Gehäuses aufgetragen wird. Im Betrieb einer Turbomaschine ist jedoch festzustellen, dass sich abhängig von der Betriebstemperatur das Einlaufverhalten solcher Einlaufbeläge derart verändert, dass dieselben bei steigenden Betriebstemperaturen eine zunehmende Härte aufweisen, wodurch die Gefahr von Beschädigungen der in den Einlaufbelag anstreifenden Laufschaufeln besteht. Es besteht daher ein Bedarf an Einlaufbelägen, die über den gesamten Bereich der auftretenden Betriebstemperaturen eine angepasste Härte und damit gute Einlauffähigkeit aufweisen, sodass die Gefahr von Beschädigungen der Laufschaufeln beim Anstreifen in den Einlaufbelag reduziert wird.

Das Dokument US-A1-3 713 206 betrifft ein Verfahren zum Herstellen eines metallischen Einlaufbelags auf einem metallischen Gehäuse. Dabei wird ein Nickelfilz auf das Gehäuse aufgelötet und abschließend mit Chrom oder Chrom und Aluminium beschichtet. Die Beschichtung erfolgt in Verbindung mit einer Wärmebehandlung bei Temperaturen von 800 °C bis 1100 °C.

Das Dokument US-B1-6 383 658 schützt nach dem HVOF-Verfahren gespritzte Beschichtungen, deren Haftung an einem Substrat durch eine diffusionsfördernde Wärmebehandlung verstärkt wird.

Das Dokument EP-A2-1 010 861 betrifft einen Einlaufbelag samt Herstellverfahren. Die thermisch gespritzte, einlauffähige Schicht besteht aus Aluminium und Silizium mit eingelagerten Kunststoffteilchen aus MethylMethacrylat als Füllstoff. Durch eine Wärmebehandlung bei mindestens 274 °C wird ein Teil der Kunststoffpartikel verdampft und hinterlässt Poren im Einlaufbelag.

Das Dokument GB-A-2 397 307 bezieht sich auf ein Verfahren zur Herstellung eines thermisch gespritzten, metallischen Einlaufbelags. Durch eine zumindest örtliche Wärmebehandlung wird durch Verdichten bzw. Verstärken der Partikelverbindung die Erosionsbeständigkeit erhöht. Dies erfolgt z. B. bei Temperaturen von 450 °C bis 500°C oder von 925°C bis 975 °C.

Das Dokument US-A-5 024 884 schützt einen plasmagespritzten, metallischen Einlaufbelag, dessen Oberfläche mit einer metallisch/keramischen Deckschicht in ihrer Erosionsbeständigkeit verbessert ist. Die Deckschicht ist bei 100 °C bis 425 °C wärmebehandelt.

Hiervon ausgehend liegt der vorliegenden Erfindung das Problem zu Grunde, ein besonders effektives Verfahren zum Herstellen eines Einlaufbelags zu schaffen.

Dieses Problem wird durch ein Verfahren zum Herstellen eines Einlaufbelags im Sinne von Anspruch 1 gelöst. Dabei wird der bereitgestellte Einlaufbelag zur Verbesserung der Einlauffähigkeit desselben einer Wärmebehandlung unterzogen. Erfindungsgemäß wird die Prozesszeitdauer der Wärmebehandlung an die Prozesstemperatur der Wärmebehandlung derart angepasst, dass die Prozesszeitdauer um so kürzer ist, je höher die Prozesstemperatur ist. Der erfindungemäß hergestellte Einlaufbelag findet bevorzugt in Verdichtern oder in Niederdruckturbinen Verwendung.

Im Sinne der hier vorliegenden Erfindung wird vorgeschlagen, einen z.B. bei einer Neufertigung bzw. Reparatur bereitgestellten Einlaufbelag zur Verbesserung der Einlauffähigkeit desselben einer Wärmebehandlung zu unterziehen. Durch die Wärmebehandlung wird bei metallischen Einlaufbelägen die Aushärtung und die Oxidation der metallischen Matrix vorgeprägt, wodurch letztendlich die gewünschte Härte des Einlaufbelags eingestellt und die Einlauffähigkeit des Einlaufbelags verbessert und stabilisiert wird. Durch die Wärmebehandlung des bereitgestellten Einlaufbelags wird derselbe sozusagen einem künstlichen Alterungsprozess unterzogen, sodass derselbe im späteren Betrieb ein stabiles Einlaufverhalten aufweist.

Gemäß der Erfindung wird die Wärmebehandlung bei einer Prozesstemperatur durchgeführt, die oberhalb der Temperatur liegt, welcher der Einlaufbelag im Betrieb der Turbomaschine maximal ausgesetzt wird. Die Prozesstemperatur der Wärmebehandlung liegt dabei vorzugsweise um 50°C bis 200°C oberhalb der maximalen Betriebstemperatur des Einlaufbelags. Die Prozesszeitdauer der Wärmebehandlung liegt bevorzugt zwischen 1 Stunde und 200 Stunden.

Nach einer vorteilhaften Weiterbildung der Erfindung wird der bereitgestellte Einlaufbelag vor der Wärmebehandlung in einer chemischen Lösung bzw. einem chemischen Bad gespült. Hierdurch kann die Prozesszeitdauer der nachfolgenden Wärmebehandlung verkürzt werden.

Die hier vorliegende Erfindung betrifft ein Verfahren zum Herstellen eines Einlaufbelags auf einem statorseitigen Bauteil einer Turbomaschine, insbesondere auf einem Gehäuseabschnitt eines Gasturbinenflugtriebwerks. Erfindungsgemäß wird nach Bereitstellen eines Einlaufbelags bei der Neuteilfertigung oder Reparatur der bereitgestellte Einlaufbelag zur Optimierung der Einlauffähigkeit desselben einer Wärmebehandlung unterzogen. Die Wärmebehandlung wird dabei bei einer Prozesstemperatur durchgeführt, die oberhalb der Temperatur liegt, welcher der Einlaufbelag im Betrieb der Turbomaschine maximal ausgesetzt wird. Hierdurch kann bei Einlaufbelägen aus einem metallischen Werkstoff, also bei metallischen Einlaufbelägen, die Aushärtung sowie die Oxidation der metallischen Matrix vorgeprägt werden, sodass der Einlaufbelag über eine verbesserte sowie stabilisierte Einlauffähigkeit verfügt. Die Härte der metallischen Einlaufbeläge wird durch die Wärmebehandlung, die bei einer Prozesstemperatur oberhalb der maximalen Betriebstemperatur des Einlaufbelags durchgeführt wird, derart optimiert, dass der Einlaufbelag auch bei hohen Betriebstemperaturen einlauffähig ist und diese Eigenschaft über die Betriebszeit der Turbomaschine beibehält.

Die sich bei der Wärmebehandlung einstellende Härte des Einlaufbelags wird durch eine Überlagerung zweier Effekte bestimmt, nämlich durch die Aushärtung sowie die Oxidation des Einlaufbelags, wobei mit zunehmender Zeitdauer der Wärmebehandlung die Aushärtung die Härte des Einlaufbelags erhöht, die Oxidation hingegen die Härte des Einlaufbelags verringert. Durch gezielte Auswahl der Zeitdauer der Wärmebehandlung kann die Härte des Einlaufbelags exakt eingestellt werden.

Als metallischer Einlaufbelag wird vorzugsweise ein poröser Einlaufbelag aus einem NiCrAl-Werkstoff oder aus einem CoNiCrAlY-hBN-Werkstoff durch thermischen Spritzen bereitgestellt, welcher anschließend der Wärmebehandlung unterzogen wird.

Die Prozesstemperatur der Wärmebehandlung liegt um 50°C bis 200°C, vorzugsweise um 100°C bis 150°C, oberhalb der maximalen Betriebstemperatur des Einlaufbelags.

Wird der Einlaufbelag im Betrieb der Turbomaschine z.B. Betriebstemperaturen zwischen 450°C und 650°C ausgesetzt, so erfolgt die Wärmebehandlung desselben vorzugsweise bei einer Prozesstemperatur zwischen 600°C und 800°C. Bei einer maximalen Betriebstemperaturen von 650°C erfolgt die Wärmebehandlung bevorzugt bei 750°C.

Die Wärmebehandlung des bereitgestellten Einlaufbelags wird dabei während einer Prozesszeitdauer zwischen 1 Stunde und 200 Stunden, vorzugsweise während einer Prozesszeitdauer zwischen 2 Stunden und 20 Stunden, durchgeführt. Je höher die Prozesstemperatur der Wärmebehandlung ist, desto kürzer ist die Prozesszeitdauer derselben.

Bei mehrstufigen Verdichtern, bei welchen die einzelnen Stufen desselben unterschiedlichen maximalen Betriebstemperaturen ausgesetzt sind, ist die Prozesstemperatur der Wärmebehandlung des Einlaufbelag der jeweiligen Stufe an die entsprechende maximale Betriebstemperatur angepasst.

Mit dem erfindungsgemäßen Verfahren wird demnach ein z.B. bei der Neuteilfertigung oder bei der Reparatur bereitgestellter Einlaufbelag im Anschluss an das Bereitstellen desselben einer Wärmebehandlung unterzogen. Die Wärmebehandlung erfolgt dabei bei einer Prozesstemperatur, die oberhalb der maximalen Betriebstemperatur des Einlaufbelags liegt, und wird für eine an die jeweilige Temperatur angepasste Zeitdauer durchgeführt. Hierdurch wird der bereitgestellte Einlaufbelag einer künstlichen Alterung unterzogen, wodurch letztendlich dessen Einlauffähigkeit optimiert und stabilisiert werden kann.

Nach einer vorteilhaften Weiterbildung der Erfindung wird ein bereitgestellter, poröser Einlaufbelag vor der Wärmebehandlung in einer chemischen Lösung gespült. Im Anschluss an das Spülen erfolgt eine Trocknung und anschließend die Wärmebehandlung, wobei bedingt durch Kapillareffekte die Lösung nach der Trocknung in Poren des Einlaufbelags verbleibt. Durch das Spülen kann die Prozesszeitdauer der nachfolgenden Wärmebehandlung verkürzt werden, da die Lösung insbesondere die Oxidation der metallischen Matrix unterstützt.

Das Spülen kann z.B. in einer Lösung aus demineralisiertem Wasser und Natriumhydroxid oder Natronlauge erfolgen. Alternativ kann das Spülen in Diethylenglykolmonobutylether oder in einer Lösung aus Natriumhydroxid und Monophenylglykol und Natriumcumolsufonat erfolgen.

## Patentansprüche

1. Verfahren zum Herstellen eines Einlaufbelags, wobei auf einem statorseitigen Bauteil einer Turbomaschine, insbesondere einer Gasturbine, ein metallischer Einlaufbelag bereitgestellt wird, wobei der bereitgestellte Einlaufbelag zur Verbessung der Einlauffähigkeit desselben einer Wärmebehandlung unterzogen wird, und wobei die Wärmebehandlung bei einer Prozesstemperatur durchgeführt wird, die oberhalb der Temperatur liegt, welcher der Einlaufbelag im Betrieb der Turbomaschine maximal ausgesetzt wird,
**dadurch gekennzeichnet,**
**dass** die Prozesszeitdauer der wärmebehandlung an die Prozesstemperatur der Wärmebehandlung derart angepasst ist, dass die Prozesszeitdauer um so kürzer ist je höher die Prozesstemperatur ist.

2. Verfahren nach Anspruch 1,
**dadurch gekennzeichnet,**
**dass** die Prozesstemperatur der Wärmebehandlung um 50 °C bis 200 °C oberhalb der maximalen Betriebstemperatur des Einlaufbelags liegt.

3. Verfahren nach Anspruch 2,
**dadurch gekennzeichnet,**
**dass** die Prozesstemperatur der Wärmebehandlung um 100°C bis 150°C oberhalb der maximalen Betriebstemperatur des Einlaufbelags liegt.

4. Verfahren nach Anspruch 2 oder 3,
**dadurch gekennzeichnet,**
**dass** die Prozesstemperatur der Wärmebehandlung, zwischen 600 °C und 800 °C liegt.

5. Verfahren nach einem der Ansprüche 1 bis 4,
**dadurch gekennzeichnet,**
**dass** die Wärmebehandlung während einer Prozesszeitdauer zwischen 1 Stunde und 200 Stunden durchgeführt wird.

6. Verfahren nach Anspruch 5,
**dadurch gekennzeichnet,**
**dass** die Prozesszeitdauer der Wärmebehandlung zwischen 2 Stunden und 20 Stunden liegt.

7. Verfahren nach einem der Ansprüche 1 bis 6,
**dadurch gekennzeichnet,**
**dass** als metallischer Einlaufbelag ein poröser Einlaufbelag durch thermisches Spritzen bereitgestellt wird.

8. Verfahren nach einem der Ansprüche 1 bis 7,
**dadurch gekennzeichnet,**
**dass** der bereitgestellte Einlaufbelag vor der Wärmebehandlung in einer chemischen Lösung gespült wird.

9. Verfahren nach Anspruch 8,
**dadurch gekennzeichnet,**
**dass** im Anschluss an das Spülen eine Trocknung und anschließend die Wärmebehandlung erfolgt.

10. Verfahren nach Anspruch 8 oder 9,
**dadurch gekennzeichnet,**
**dass** der bereitgestellte Einlaufbelag in einer Lösung aus demineralisiertem Wasser und Natriumhydroxid oder Natronlauge gespült wird.

11. Verfahren nach Anspruch 8 oder 9,
**dadurch gekennzeichnet,**
**dass** der bereitgestellte Einlaufbelag in Diethylenglykolmonobutylether gespült wird.

12. verfahren nach Anspruche 8 oder 9,
**dadurch gekennzeichnet,**
**dass** der bereitgestellte Einlaufbelag in einer Lösung aus Natriumhydroxid und Monophenylglykol und Natriumcumolsufonat gespült wird.

## Claims

1. A method for producing a run-in coating, wherein a metallic run-in coating is provided on a component of a turbo-engine, in particular a gas turbine, on the stator side, wherein
the run-in coating provided is subjected to a heat treatment in order to improve its running-in ability, and wherein
the heat treatment is carried out at a process temperature which lies above the maximum temperature to which the run-in coating is exposed during operation of the turbo-engine,
**characterised in that**
the process duration of the heat treatment is adapted to the process temperature of the heat treatment in such a way that the process duration is shorter, the higher the process temperature.

2. A method according to Claim 1, **characterised in that** the process temperature of the heat treatment is 50°C to 200°C above the maximum operating temperature of the run-in coating.

3. A method according to Claim 2, **characterised in that** the process temperature of the heat treatment is 100°C to 150°C above the maximum operating temperature of the run-in coating.

4. A method according to Claim 2 or 3, **characterised in that** the process temperature of the heat treatment lies between 600°C and 800°C.

5. A method according to one of Claims 1 to 4, **characterised in that** the heat treatment is carried out for a process duration of between 1 hour and 200 hours.

6. A method according to Claim 5, **characterised in that** the process duration of the heat treatment lies between 2 hours and 20 hours.

7. A method according to one of Claims 1 to 6, **characterised in that** a porous run-in coating is provided as the metallic run-in coating by thermal spraying.

8. A method according to one of Claims 1 to 7, **characterised in that** the run-in coating provided is rinsed in a chemical solution prior to the heat treatment.

9. A method according to Claim 8, **characterised in that** drying and then the heat treatment takes place following the rinsing.

10. A method according to Claim 8 or 9, **characterised in that** the run-in coating provided is rinsed in a solution of demineralised water and sodium hydroxide or sodium hydroxide solution.

11. A method according to Claim 8 or 9, **characterised in that** the run-in coating provided is rinsed in diethylene glycol monobutyl ether.

12. A method according to Claim 8 or 9, **characterised in that** the run-in coating provided is rinsed in a solution of sodium hydroxide and monophenyl glycol and sodium cumene sulphonate.

## Revendications

1. Procédé de fabrication d'une garniture d'admission, une garniture d'admission métallique étant préparée sur un composant côté stator d'une turbomachine, notamment d'une turbine à gaz, la garniture d'admission préparée étant soumise à un traitement thermique dans le but d'améliorer ses caractéristiques d'admission et le traitement thermique étant réalisé à une température supérieure à la température maximale à laquelle est exposée la garniture d'admission durant le fonctionnement de la turbomachine, **caractérisé en ce que** la durée du traitement thermique à la température du traitement thermique est réglée de sorte que plus la durée de traitement est courte, plus la température de traitement est élevée.

2. Procédé selon la revendication 1, **caractérisé en ce que** la température du traitement thermique est de 50°C à 200°C supérieure à la température de fonctionnement maximale de la garniture d'admission.

3. Procédé selon la revendication 2, **caractérisé en ce que** la température du traitement thermique est de 100°C à 150°C supérieure à la température de fonctionnement maximale de la garniture d'admission.

4. Procédé selon la revendication 2 ou 3, **caractérisé en ce que** la température du traitement thermique est comprise entre 600°C et 800°C.

5. Procédé selon l'une des revendications 1 à 4, **caractérisé en ce que** le traitement thermique est réalisé sur une période comprise entre 1 heure et 200 heures.

6. Procédé selon la revendication 5, **caractérisé en ce que** la durée du traitement thermique est comprise entre 2 heures et 20 heures.

7. Procédé selon l'une des revendications 1 à 6, **caractérisé en ce qu'**on prépare, par pulvérisation thermique, une garniture d'admission poreuse en tant que garniture d'admission métallique.

8. Procédé selon l'une des revendications 1 à 7, **caractérisé en ce que** la garniture d'admission préparée est rincée dans une solution chimique avant l'étape de traitement thermique.

9. Procédé selon la revendication 8, **caractérisé en ce qu'**on procède à un séchage consécutif au rinçage, puis au traitement thermique.

10. Procédé selon la revendication 8 ou 9, **caractérisé en ce que** la garniture d'admission préparée est rincée dans une solution d'eau déminéralisée et d'hydroxyde de sodium ou dans de la soude caustique.

11. Procédé selon la revendication 8 ou 9, **caractérisé en ce que** la garniture d'admission préparée est rincée dans de l'éther monobutylique du diéthylène glycol.

12. Procédé selon la revendication 8 ou 9, **caractérisé en ce que** la garniture d'admission préparée est rincée dans une solution d'hydroxyde de sodium et de monophényl glycol et de cumène sulfonate de sodium.
